# EUROPÄISCHE PATENTSCHRIFT

(11) **EP 0 590 347 B1**
(45) Veröffentlichungstag und Bekanntmachung des Hinweises auf die Patenterteilung: **19.06.1996**
(21) Anmeldenummer: 93114118.8
(22) Anmeldetag: 03.09.1993
(51) Int. Cl.: H01C 7/02

(54) **Widerstand mit PTC-Verhalten**
Resistance with PTC-behaviour
Résistance à comportement PTC

(30) Priorität: 01.10.1992 DE 4232969
(43) Veröffentlichungstag der Anmeldung: 06.04.1994
(73) Patentinhaber: ABB RESEARCH LTD., CH-8050 Zürich 11 (CH)
(72) Erfinder: Demarmels, Anton, Dr., CH-5503 Schafisheim (CH); Greuter, Felix, Dr., CH-5406 Baden (CH); Strümpler, Ralf, Dr., CH-5400 Baden (CH)
(74) Vertreter: Kaiser, Helmut, Dr.

(56) Entgegenhaltungen:
- EP-A- 0 287 485
- US-A- 4 359 414
- US-A- 4 910 389

## Beschreibung

### TECHNISCHES GEBIET

Bei der Erfindung wird ausgegangen von einem elektrischen Widerstandselement mit einem zwischen zwei Kontaktanschlüssen angeordneten und PTC-Verhalten aufweisenden Widerstandskörper aus mindestens einer Polymermatrix und mindestens einer in die Polymermatrix eingebetteten Füllstoffkomponente aus elektrisch leitenden Teilchen.

### STAND DER TECHNIK

Widerstände mit PTC-Verhalten sind schon seit langem Stand der Technik und sind beispielsweise in DE 2 948 350 C2 oder US 4 534 889 A beschrieben. Aus Dokument US-A-4 910 389 sind Widerstandelemente gemäß dem Oberbegriff des Anspruchs 1 bekannt. In kommerziell erhältlichen Ausführungen enthalten solche Widerstände vorzugsweise Widerstandskörper aus einem mit Russ gefüllten semikristallinen Polymer, welches PTC-Verhalten aufweist. Unterhalb einer materialspezifischen Übergangstemperatur befindet sich dieses Polymer in einem niederohmigen Zustand. Oberhalb der Übergangstemperatur geht das Polymer in einen hochohmigen Zustand über. Beim Überschreiten der Übergangstemperatur erhöht sich der spezifische Widerstand des PTC-Widerstandes sprungartig um viele Grössenordnungen und wird so ein unerwünschter Kurzschlussstrom wirkungsvoll begrenzt. PTC-Widerstände können daher als Überlastschutz von Schaltkreisen eingesetzt werden. In einem für grosse Betriebsströme und grosse Betriebsspannungen ausgelegten elektrischen Schaltkreis kann während des Übergangs vom nieder- in den hochohmigen Zustand im PTC-Widerstand beträchtliche Energie umgesetzt werden, welche zu einer Zerstörung des PTC-Widerstandes führt. Um die umgesetzte Energie möglichst gering zu halten, ist es für die Verwendung eines PTC-Widerstandes als strombegrenzendes Element in einem für grosse Betriebsströme und grosse Betriebsspannungen ausgelegten elektrischen Schaltkreis daher von entscheidender Bedeutung, dass der PTC-Widerstand bei Überlast in kürzester Zeit seinen hochohmigen Zustand erreicht.

In EP 0 287 485 A1 sind Verbundwerkstoffe mit PTC-Verhalten beschrieben. Diese Werkstoffe enthalten einen bei erhöhten Temperaturen härtbaren Kunststoff, etwa auf der Basis eines Epoxids oder Polyesters, und einen in den Kunststoff eingebetteten, faserförmigen Füllstoff aus leitfähigem Material, wie insbesondere Metallfasern oder gegebenenfalls mit einem Metall beschichtete Kohlenstoff-, Graphit- oder Keramikfasern. Der Füllstoffanteil beträgt typischerweise 1 bis 2 Volumenprozent. Dieser Werkstoff weist bei Raumtemperatur einen spezifischen Widerstand von mehreren Ω·cm auf und erhöht je nach Zusammensetzung des Kunststoffs beim Erwärmen auf Temperaturen zwischen 100 und 400°C seinen spezifischen Widerstand um mehrere Grössenordnungen.

### KURZE DARSTELLUNG DER ERFINDUNG

Der Erfindung, wie sie in Patentanspruch 1 angegeben ist, liegt die Aufgabe zugrunde, ein elektrisches Widerstandselement mit PTC-Verhalten zu schaffen, welches sich trotz einfachen und kostengünstigen Aufbaus durch hohe elektrische Leitfähigkeit im niederohmigen Zustand und durch eine geringe Ansprechzeit für den PTC-Übergang vom nieder- in den hochohmigen Zustand auszeichnet.

Das elektrische Widerstandselement nach der Erfindung kann aus kommerziell erhältlichen Komponenten, wie einer Polymermatrix und einem geeigneten Füllstoff in einfacher und kostengünstiger Weise hergestellt werden. Es weist im niederohmigen Zustand einen spezifischen elektrischen Widerstand kleiner 30 mΩ·cm auf und kann daher ohne weiteres als strombegrenzendes Element in elektrischen Schaltkreisen eingesetzt werden, die für grosse Betriebsströme und grosse Betriebsspannungen ausgelegt sind.

Von besonderem Vorteil ist es hierbei, dass die zum Übergang vom nieder- in den hochohmigen Zustand benötigte Ansprechzeit sehr gering ist. Dies ist vor allem eine Folge der geeigneten Auswahl der zur Herstellung des erfindungsgemässen Widerstandelementes benötigten Materialien. Ausgehend von der Forderung, dass die Joulesche Wärme, die im PTC-Widerstandselement innerhalb einer Zeit δt, die zum Übergang vom nieder- in den hochohmigen Zustand benötigt wird, freigesetzt wird, mindestens so gross sein muss wie die Energie, die nötig ist, um das Material des Widerstandskörpers von einer Nominaltemperatur T auf die Temperatur T_{c} aufzuheizen, in der der Übergang stattfindet, ergibt sich folgende Relation für das Verhalten des Widerstandselementes:${\text{r·(l/A)·I}}^{\text{2}} {\text{(t)·δt ≥ A·l·c}}_{\text{p}} {\text{·d·(T}}_{\text{c}} \text{-T),}$ wobei
r den spezifischen elektrischen Widerstand,
A die Querschnittsfläche,
l die Länge,
d die spezifische Dichte und
cₚ die spezifische Wärmekapazität
des Widerstandskörpers des von einem zeitvariablen Strom I(t) durchflossenen Widerstandelementes bedeuten. Hieraus ist zu ersehen, dass bei Randbedingungen, die durch den spezifischen Widerstand und die geometrischen Abmessungen des Widerstandskörpers festgelegt sind, die Ansprechzeit dann klein ist, wenn entsprechend dem erfindungsgemässen Widerstandselement die spezifische Wärme und/oder die spezifische Wärmekapazität seines Widerstandskörpers möglichst gering gehalten werden.

In einer bevorzugten Ausführungsform des erfindungsgemässen Widerstandselementes werden eine geringe spezifische Wärme und/oder eine geringe spezifische Wärmekapazität dadurch erreicht, dass die elektrisch leitenden Teilchen des in die Polymermatrix eingebetteten Füllstoffs jeweils kugel-, faser- oder plättchenförmig ausgebildet sind, und vorzugsweise jeweils in Form eines Verbundstoffkörpers vorliegen. Ein solcher Verbundstoffkörper weist überwiegend jeweils einen mit einer Schicht aus leitfähigem Material oberflächenbeschichteten, vorzugsweise hohl oder porös, gegebenenfalls aber auch massiv, ausgebildeten Tragkörper aus einem Material auf mit einer gegenüber dem leitfähigen Material geringeren spezifischen Dichte und/oder geringeren spezifischen Wärmekapazität.

Eine weitere erhebliche Verringerung der Ansprechzeit lässt sich dann erreichen, wenn zumindest ein Teil der Polymermatrix von Polymerschaum gebildet ist.

### KURZE BESCHREIBUNG DER ZEICHNUNGEN

Bevorzugte Ausführungsbeispiele der Erfindung und die damit erzielbaren weiteren Vorteile werden nachfolgend anhand von Zeichnungen näher erläutert. Hierbei zeigt:
- Fig. 1: eine Aufsicht durch einen Schnitt durch eine typische Ausführungsform des elektrischen Widerstandelementes nach der Erfindung,
- Fig. 2: eine Aufsicht auf einen zentral geführten Schnitt durch ein als Kugel ausgeführtes Teilchen eines im Widerstandselement gemäss Fig. 1 vorgesehenen Füllstoffs, und
- Fig. 3: eine Aufsicht auf einen zentral geführten Schnitt durch ein als Hohlkugel ausgeführtes Teilchen eines im Widerstandselement gemäss Fig. 1 vorgesehenen Füllstoffs.

### WEGE ZUR AUSFÜHRUNG DER ERFINDUNG

Das in Fig. 1 dargestellte Widerstandselement enthält einen zwischen zwei Kontaktanschlüssen 1, 2 angeordneten Widerstandskörper 3 mit PTC-Verhalten. Unterhalb einer Übergangstemperatur T_{c} weist dieses Widerstandselement einen geringen spezifischen Kaltwiderstand auf und bildet nach Einbau in ein durch Strombegrenzung zu schützendes elektrisches Netz mindestens einen zwischen den beiden Kontaktanschlüssen 1, 2 verlaufenden und vorzugsweise Nennstrom führenden Pfad. Oberhalb der Übergangstemperatur T_{c} weist das Widerstandselement einen verglichen mit seinem spezifischen Kaltwiderstand grossen spezifischen Heisswiderstand auf.

Der Widerstandskörper 3 ist gebildet von einer vorzugsweise ein Duro- oder Thermoplast oder ein Elastomer enthaltenden Polymermatrix 4. In diese Matrix 4 sind von elektrisch leitenden Teilchen 5 gebildete Füllstoffe eingebettet. Die Teilchen 5 sind zumindest teilweise jeweils als Verbundstoffkörper mit elektrisch leitender Oberfläche und/oder als hohler oder poröser Körper aus elektrisch leitendem Material ausgebildet. Die Teilchen 5 weisen gegenüber massiv ausgebildeten Teilchen aus leitfähigem Material jeweils eine geringere spezifische Dichte und/oder geringere spezifische Wärmekapazität auf.

Aus den Figuren 2 und 3 sind der Aufbau und die Struktur besonders zu bevorzugender Teilchen 5 zu erkennen. Ersichtlich sind diese Teilchen als Verbundstoffkörper ausgebildet und weisen jeweils einen mit einer Schicht 6 aus leitfähigem Material oberflächenbeschichteten Tragkörper 7 aus einem Material auf mit einer gegenüber dem leitfähigen Material geringeren spezifischen Dichte und/oder geringeren spezifischen Wärmekapazität. Ein Widerstandselement, welches derart ausgebildete Teilchen 5 enthält, weist praktisch die gleiche elektrische Leitfähigkeit im niederohmigen Zustand auf wie ein gleichartig bemessenes Widerstandselement, welches im Unterschied dazu massiv ausgebildete Teilchen enthält. Da es jedoch eine geringere spezifische Dichte und/oder geringere spezifische Wärmekapazität besitzt als ein mit massiv ausgebildeten Teilchen aus leitfähigem Material gefülltes Widerstandselement ist bei einem solchen Widerstandselement die Ansprechzeit beim Übergang vom niederin den hochohmigen Zustand wesentlich herabgesetzt.

In besonders leicht herzustellenden Ausführungsformen der Erfindung sind - wie aus Fig. 2 ersichtlich ist - die Tragkörper 7 der Teilchen 5 als massive Kugeln oder - wie aus Fig. 3 ersichtlich ist - als Hohlkugeln ausgebildet. Ein massive Kugeln enthaltendes Widerstandselement weist eine etwas höhere Wärmeleitung und damit auch eine etwas grössere Nennstromtragfähigkeit auf als ein Hohlkugeln enthaltendes Widerstandselement. Hingegen zeichnet sich ein Hohlkugeln enthaltendes Widerstandselement durch eine kleinere Masse, eine geringere spezifische Dichte, eine geringere spezifische Wärmekapazität und damit durch eine kürzere Ansprechzeit aus. Bei Pulszeiten, die kleiner sind als die Zeit für die Wärmeausbreitung über die Teilchen, wirkt sich zudem die etwas geringere Wärmeleitung in einem Hohlkugeln enthaltenden Widerstandselement nicht aus.

Das die Schichten 6 bildende leitfähige Material kann vorwiegend Kohlenstoff und/oder ein Metall, wie Ag, Au, Ni, Pd und/oder Pt, und/oder mindestens ein Borid, Silizid, Oxid und/oder Carbid, wie etwa SiC, TiC, TiB₂, MoSi₂, WSi₂, RuO₂ oder V₂O₃, jeweils in undotierter oder dotierter Form, enthalten.

Hingegen ist der Tragkörper von einem Polymer, von Glas oder von einer Keramik gebildet. Als Polymer können hierbei ein Duroplast - etwa auf der Basis von Epoxid oder Phenol - , ein Thermoplast oder aber auch ein Elastomer Verwendung finden.

Gut bewährt als polymere Tragkörper 7 haben sich kommerziell erhältliche und mit Silber beschichtete Phenolharzkugeln mit Durchmessern von 1 bis 50 µm. Geeignete glashaltige oder keramische Tragkörper sind kommerziell erhältliche Kugeln auf der Basis von amorphem Quarz oder einem anderen Glas sowie von Al₂O₃, ZnO, Glimmer, Mullit oder Porzellan. Tragkörper aus ZnO fallen bei der Fertigung von Varistoren durch Sprühtrocknen von Pulversuspensionen und anschliessendes Sintern an. Die Tragkörper können neben Kugelform auch Faser- oder Plättchenform aufweisen. Sie können zudem nicht nur massiv oder hohl ausgebildet sein, sondern können auch poröse, schwammartige Struktur aufweisen. Zu bevorzugen ist ein keramischen oder glasartiger Schaumstoff, etwa auf der Basis von TiC oder TiB₂, dessen Oberfläche mit einem metallischen Werkstoff imprägniert worden ist. Aus Metall können schwammartige Körper gebildet werden, welche ohne Beschichtung als leitfähige Teilchen 5 zu verwenden sind.

Die Beschichtung der Tragkörper 7 kann durch bekannte Verfahren, wie beispielsweise Chemical Vapor Deposition, Sol-Gel-Technik, Fällung und/oder elektrolytische Beschichtung, erreicht werden. Die Dicken der Schichten 6 der dabei hergestellten Teilchen 5 liegen vorzugsweise zwischen 0,05 und 5 µm, wohingegen die Durchmesser der Teilchen 5 typischerweise zwischen 1 und 200 µm liegen.

Zur Herstellung eines Widerstandselementes nach der Erfindung werden mit einem Schermischer oder mit einem Extruder in ein beispielsweise ein Epoxy oder ein Thermoplast enthaltendes Polymer eine die Teilchen 5 enthaltenden Füllstoffkomponente eingemischt. Typischerweise beträgt der Füllstoffanteil ca. 40 Volumenprozent am hierbei gebildete Komposit. Dieses Komposit wird bei Thermoplasten durch Heisspressen und bei Epoxiden durch Giessen und anschliessendes Aushärten bei erhöhter Temperatur zum Widerstandskörper 3 geformt. Die Kontaktanschlüsse 1, 2 werden durch Einpressen oder Eingiessen während der Formgebung oder mittels eines niedrigschmelzenden Lotes nach der Formgebung angebracht. Die Abmessungen des solchermassen hergestellten Widerstandselementes richten sich nach der jeweiligen Anwendung und können beispielsweise platten- rohr- oder stabförmig sein mit typischen Durchmessern im Millimeter- bis Zentimeterbereich.

In einer weiteren Ausführungsformen des erfindungsgemässen Widerstandselementes können die Tragkörper 7 jeweils auch als Hohlkugeln aus leitfähigem Material ausgebildet sein und kann die die Teilchen 5 einbettende Polymermatrix 4 zumindest teilweise von Polymerschaum gebildet sein.

Im Normalbetrieb bilden die im Widerstandskörper 3 des Widerstandselementes vorgesehenen Füllstoffe durch den Widerstandskörper 3 hindurchgehende niederohmige Strompfade. Durch einen Überstrom erwärmt sich das Widerstandselement stark und geht oberhalb der Übergangstemperatur T_{c} in einen hochohmigen Zustand über, in dem der Überstrom begrenzt wird. Die Ansprechzeiten von Widerstandselementen nach der Erfindung sind bei grossen Überlastströmen gegenüber den Ansprechzeiten von gleich gross bemessenen Widerstandselementen nach dem Stand der Technik zum Teil ganz erheblich verkürzt. Bei gleichen geometrischen Abmessung der Widerstandselemente und der Teilchen 5, einem Füllstoffanteil von jeweils 40 Volumenprozent, gleichen Überlastströmen und mit jeweils TiB₂ als elektrisch leitendem Material ergeben sich gegenüber einem Widerstandselement nach dem Stand der Technik mit Füllstoffteilchen aus massivem TiB₂ und einer Polymermatrix aus Epoxy die aus der nachfolgend angegebenen Zusammenstellung ersichtlichen erheblichen Verkürzungen der Ansprechzeiten:

| Füllstoff | Polymermatrix | Verkürzung der Ansprechzeit in % |
|---|---|---|
| TiB₂, massiv | Epoxy | --- |
| TiB₂, massiv | Epoxyschaum | 12 |
| Quarzkugeln/TiB₂ | Epoxy | 9 |
| Quarzkugeln/TiB₂ | Epoxyschaum | 25 |
| Quarzhohlkugeln/TiB₂ | Epoxy | 15 |
| Quarzhohlkugeln/TiB₂ | Epoxyschaum | 33 |

### BEZUGSZEICHENLISTE

- 1, 2: Kontaktanschlüsse
- 3: Widerstandskörper
- 4: Polymermatrix
- 5: Teilchen
- 6: Schicht
- 7: Tragkörper

## Patentansprüche

1. Elektrisches Widerstandselement mit einem zwischen zwei Kontaktanschlüssen (1, 2) angeordneten und PTC-Verhalten aufweisenden Widerstandskörper (3) aus mindestens einer Polymermatrix und mindestens einer in die Polymermatrix (4) eingebetteten Füllstoffkomponente aus elektrisch leitenden Teilchen (5), dadurch gekennzeichnet, dass der Füllstoffanteil der elektrisch leitenden Teilchen ca. 40 Volumenprozent des Widerstandskörpers (3) ausmacht, und daß, die elektrisch leitenden Teilchen (5) jeweils als Verbundstoffkörper mit elektrisch leitender Oberfläche und/oder als hohler oder poröser Körper aus elektrisch leitendem Material ausgebildet sind und gegenüber massiv ausgebildeten Teilchen aus leitfähigem Material jeweils eine geringere spezifische Dichte und/oder geringere spezifische Wärmekapazität aufweisen.

2. Widerstandselement nach Anspruch 1, dadurch gekennzeichnet, dass die Verbundstoffkörper und/oder hohlen oder porösen Körper jeweils kugel-, faser- oder plättchenförmig ausgebildet sind.

3. Widerstandselement nach einem der Ansprüche 1 oder 2, dadurch gekennzeichnet, dass die als Verbundstoffkörper ausgebildeten Teilchen (5) überwiegend jeweils einen mit einer Schicht (6) aus leitfähigem Material oberflächenbeschichteten Tragkörper (7) aus einem Material aufweisen mit einer gegenüber dem leitfähigen Material geringeren spezifischen Dichte und/oder geringeren spezifischen Wärmekapazität.

4. Widerstandselement nach Anspruch 3, dadurch gekennzeichnet, dass der Tragkörper (7) poröse Struktur aufweist.

5. Widerstandselement nach Anspruch 3, dadurch gekennzeichnet, dass der Tragkörper (7) als massive Kugel ausgebildet ist.

6. Widerstandselement nach Anspruch 3, dadurch gekennzeichnet, dass der Tragkörper (7) als Hohlkugel ausgebildet ist.

7. Widerstandselement nach einem der Ansprüche 1 bis 6, dadurch gekennzeichnet, dass das leitfähige Material Kohlenstoff und/oder ein Metall, wie Ag, Au, Ni, Pd, und/oder Pt, und/oder mindestens ein Borid, Silizid, Oxid und/oder Carbid, wie etwa SiC, TiC, TiB₂, MoSi₂, WSi₂, RuO₂ oder V₂O₃, jeweils in undotierter oder dotierter Form, enthält.

8. Widerstandselement nach einem der Ansprüche 2 bis 7, dadurch gekennzeichnet, dass der Tragkörper von einem Polymer, wie insbesondere einem auf der Basis eines Phenolharzes, von Glas, wie insbesondere Quarzglas, oder von einer Keramik, wie insbesondere einer auf der Basis von Al₂O₃, ZnO₂, Glimmer, Mullit oder Porzellan, gebildet ist.

9. Widerstandselement nach einem der Ansprüche 1 bis 8, dadurch gekennzeichnet, dass die Teilchen (5) Durchmesser zwischen 1 und 200 µm aufweisen.

10. Widerstandselement nach einem der Ansprüche 2 bis 9, dadurch gekennzeichnet, dass die Dicke der auf den Tragkörper (7) aufgebrachten Oberflächenbeschichtung (6) zwischen 0,05 bis 5 µm liegt.

11. Widerstandselement nach einem der Ansprüche 1 bis 10, dadurch gekennzeichnet, dass zumindest ein Teil der Polymermatrix von Polymerschaum gebildet ist.

## Claims

1. Electrical resistance element having a resistance body (3) which is disposed between two contact terminals (1, 2) and has PTC behavior and which is composed of at least one polymer matrix and at least one filler component embedded in the polymer matrix (4) and composed of electrically conducting particles (5), characterized in that the proportion of filler of the electrically conducting particles constitutes about 40 per cent by volume of the resistance body (3) and in that the electrically conducting particles (5) are formed in each case as composite body having electrically conductive surface and/or as hollow or porous body composed of electrically conducting material and have in each case a lower specific density and/or a lower specific heat capacity than solidly formed particles composed of conductive material.

2. Resistance element according to Claim 1, characterized in that the composite bodies and/or hollow or porous bodies are in each case of spherical, fibrous or platelet-like form.

3. Resistance element according to either of Claims 1 or 2, characterized in that the particles (5) formed as composite bodies predominantly have in each case a supporting body (7) which is superficially coated with a layer (6) of conductive material and which is composed of a material having a lower specific density and/or a lower specific heat capacity than the conductive material.

4. Resistance element according to Claim 3, characterized in that the supporting body (7) has a porous structure.

5. Resistance element according to Claim 3, characterized in that the supporting body (7) is formed as solid sphere.

6. Resistance element according to Claim 3, characterized in that the supporting body (7) is formed as hollow sphere.

7. Resistance element according to any of Claims 1 to 6, characterized in that the conductive material contains carbon and/or a metal, such as Ag, Au, Ni, Pd and/or Pt, and/or at least one boride, silicide, oxide and/or carbide, such as for instance SiC, TiC, TiB₂, MoSi₂, WSi₂, RuO₂ or V₂O₃, in each case in undoped or doped form.

8. Resistance element according to any of Claims 2 to 7, characterized in that the supporting body is formed from a polymer, such as in particular one based on a phenolic resin, from glass, such as in particular quartz glass, or from a ceramic, such as in particular one based on Al₂O₃, ZnO₂ [sic], mica, mullite or porcelain.

9. Resistance element according to any of Claims 1 to 8, characterized in that the particles (5) have diameters of between 1 and 200 µm.

10. Resistance element according to any of Claims 2 to 9, characterized in that the thickness of the surface coating (6) applied to the supporting body (7) is between 0.05 and 5 µm.

11. Resistance element according to any of Claims 1 to 10, characterized in that at least a part of the polymer matrix is formed from polymer foam.

## Revendications

1. Elément de résistance ayant un corps de résistance (3), disposé entre deux connexions de contact (1, 2), présentant un comportement PTC, fait d'au moins une matrice polymère et d'au moins un composant de charge, noyé dans la matrice polymère (4), fait de particules électroconductrices (5), caractérisé en ce que la proportion de charge des particules électroconductrices est environ de 40% en volume du corps de résistance (3), et en ce que les particules électroconductrices (5) soient formées à chaque fois en tant que corps composite ayant une surface électroconductrice et/ou en tant que corps creux ou poreux en matériau électroconducteur et en ce qu'elles présentent vis-à-vis des particules formées de manière pleine en matériau conducteur, à chaque fois une densité spécifique plus faible et/ou une capacité calorifique spécifique plus faible.

2. Elément de résistance selon la revendication 1, caractérisé en ce que les corps composites et/ou les corps creux ou poreux sont formés à chaque fois sous forme de billes, de fibres ou de paillettes.

3. Elément de résistance selon l'une quelconque des revendications 1 ou 2, caractérisé en ce que les particules (5) formées en tant que corps composite présentent en majeure partie à chaque fois un corps vecteur (7) revêtu superficiellement d'une couche (6) faite en un matériau conducteur, avec une densité spécifique plus faible et/ou une capacité calorifique spécifique plus faible vis-à-vis du matériau conducteur.

4. Elément de résistance selon la revendication 3, caractérisé en ce que le corps vecteur (7) présente une structure poreuse.

5. Elément de résistance selon la revendication 3, caractérisé en ce que le corps vecteur (7) est formé en tant que bille solide.

6. Elément de résistance selon la revendication 3, caractérisé en ce que le corps vecteur (7) est formé en tant que bille creuse.

7. Elément de résistance selon l'une quelconque des revendications 1 à 6, caractérisé en ce que le matériau conducteur contient du carbone et/ou un métal, comme du Ag, du Au, du Ni, du Pd et/ou du Pt et/ou au moins un borure, un siliciure, un oxyde et/ou un carbure, comme par exemple Sic, TiC, TiB₂, MoSi₂, WSi₂, RuO₂ ou V₂O₃, à chaque fois dans la forme non dopé ou la forme dopée.

8. Elément de résistance selon l'une quelconque des revendications 2 à 7, caractérisé en ce que le corps vecteur est formé d'un polymère, comme en particulier un polymère à base d'une résine phénolique, de verre, comme en particulier de verre de quartz, ou d'un céramique, comme en particulier d'une céramique à base de Al₂O₃, de ZnO₂, de mica, de mullite ou de porcelaine.

9. Elément de résistance selon l'une quelconque des revendications 1 à 8, caractérisé en ce que les particules (5) présentent un diamètre compris entre 1 et 200 µm.

10. Elément de résistance selon l'une quelconque des revendications 2 à 9, caractérisé en ce que l'épaisseur de la couche du revêtement superficiel (6) appliqué sur le corps vecteur (7) se situe entre 0,05 et 5 µm.

11. Elément de résistance selon l'une quelconque des revendications 1 à 10, caractérisé en ce qu'au moins une partie de la matrice polymère est formée de mousse de polymère.
